# EUROPÄISCHE PATENTSCHRIFT

(11) **EP 0 226 108 B1**
(45) Veröffentlichungstag und Bekanntmachung des Hinweises auf die Patenterteilung: **21.03.1990**
(21) Anmeldenummer: 86116644.5
(22) Anmeldetag: 29.11.1986
(51) Int. Cl.: C14C 11/00, D06M 15/19

(54) **Zubereitungen und Verfahren zum Zurichten von Leder und zur Textilbeschichtung**
Compositions and process for finishing leather and coating textiles
Compositions et procédé pour l'apprêt du cuir et le revêtement des matières textiles

(30) Priorität: 13.12.1985 DE 3544001
(43) Veröffentlichungstag der Anmeldung: 24.06.1987
(73) Patentinhaber: BAYER AG, 51368 Leverkusen (DE)
(72) Erfinder: Tork, Leo, Dr., D-5090 Leverkusen 1 (DE); Rottmaier, Ludwig, Ing.-grad., D-5068 Odenthal (DE); Höhne, Wolfgang, D-5060 Bergisch-Gladbach (DE); Merten, Rudolf, Dr., D-5090 Leverkusen 1 (DE); Sackmann, Günter, Dr., D-5090 Leverkusen 3 (DE)

(56) Entgegenhaltungen:
- CH-A- 606 445
- DE-A- 2 935 446

## Beschreibung

Bei der Zurichtung von vollnarbigen, geschliffenen oder gespaltenen Ledern werden auf deren Oberfläche Zurichtmittel aus Pigmenten, Bindemitteln und weiteren Hilfsmitteln aufgetragen, so daß die Poren des Leders oberflächlich verschlossen werden. Als Bindemittel werden im allgemeinen alkalisch aufgeschlossene Kaseinlösungen und wäßrige Copolymerisat-Dispersionen eingesetzt. Diese Copolymerisat-Dispersionen sind Polyacrylat-Dispersionen, Dispersionen von Copolymerisaten aus Vinylacetat mit Acrylestern bzw. Ethylen, Synthesekautschuk-Dispersionen oder Polyurethan-Dispersionen. Als Pigmente werden anorganische und organische verwendet, beispielsweise Eisenoxid, Titandioxid, Azopigmente und Phthalocyanine. Die wäßrigen Zurichtflotten müssen alkalisch eingestellt sein, weil die Farbansätze in der Regel wäßrig alkalische Kaseinlösungen in mehr oder weniger großen Anteilen enthalten.

Von der lederverarbeitenden Industrie werden Zurichtungen mit immer höheren Echtheiten gefordert. Insbesondere werden an die Trocken- und Naßknickfestigkeiten, Durchreibfestigkeit sowie Quellfestigkeit gegen Wasser und Lösungsmittel immer höhere Forderungen gestellt. Zur Verbesserung der physikalischen Echtheiten werden seit einiger Zeit mit Erfolg Reaktivzurichtungen durchgeführt, indem man Polymerisatdispersionen mit reaktiven Gruppen als Bindemittel verwendet und diese mit Hilfe geeigneter polyfunktioneller Verbindungen auf dem Leder zur Vernetzung bringt. Wegen der geringen thermischen Belastbarkeit des Leders sind herkömmliche Vernetzungssysteme, wie sie beispielsweise im Textildruck-, Vlies- und Beschichtungssektor Anwendung finden (z. B. mit Melaminharzen) nicht geeignet. Vielmehr müssen die Vernetzungssysteme, die für die Lederzurichtung geeignet sind, im alkalischen Milieu bei Raumtemperatur oder wenig darüber reagieren.

Selbstvernetzende Polymerisat-Dispersionen, die zwei miteinander reagierende Gruppen enthalten - z. B. Vernetzungskomponente A: (Meth)acrylsäure, Vernetzungskomponente B: Acrolein, Glycidylmethacrylat oder Dichlortriazinylaminoethylmethacrylat - haben sich infolge mangelnder Lagerstabilität der Polymerisat-Dispersionen nicht bewährt.

Bewährt hat sich dagegen das Verfahren zum Zurichten von Leder durch Behandlung mit einem nicht auspolymerisieden synthetischen Kautschuklatex, der bei der Zurichtung mit Oxiden und/oder Hydroxiden zweiwertiger Metalle umgesetzt wird (vgl. EP- 29 170). Dieses Verfahren ist jedoch auf dickschichtige Zurichtungen von stark saugenden Ledern mit rauher Oberfläche, wie Spaltleder und stark geschliffenen, nicht imprägnierten Schleifbox- Ledern beschränkt. Auf Vollnarben-Leder und mit Acrylat-Dispersionen imprägnierten Schleifbox-Ledern ist die Haftung der Zurichtschicht zum Leder sowie die Haftung zwischen den einzelnen Zurichtschichten unzureichend, weil nach diesem Vemetzungsmechanismus (Salzbildung) die Filmbildung zu schnell erfolgt. Außerdem sind die Trocken- und Naßknickfestigkeiten für die Verwendung als Schuhoberleder unzureichend, weil Vollnarben-Leder sowie imprägnierte Schleifbox-Leder mit weniger Polymerisatbinder wesentlich dünner beschichtet werden und diese Echtheiten mit abnehmender Bindermenge und Schichtstärke geringer werden. Darüber hinaus sind Leder, die nach EP- 29 170 zugerichtet werden, bei 160°C nicht vergilbungsbeständig. Diese Forderung muß aber von Oberleder - insbesondere von weißen und pastellfarbenen Ledern - erfüllt werden, weil diese Temperatur beim Anspritzen von Schuhsohlenmaterial aus PVC oder Polyurethan (PUR) auftritt.

Als weitere wäßrige Reaktivzurichtung für die Lederzurichtung wird die Vernetzung von carboxylierten wäßrigen Dispersionen von Polyacrylaten, Polybutadienen, Polyurethanen und Kaseinlösungen mit polyfunktionellen Aziridin-Verbindungen durchgeführt. Nach diesem Verfahren werden die physikalischen Echtheiten zwar deutlich verbessert, jedoch müssen wegen der hohen Reaktivität der Aziridin-Derivate die Verarbeitungsbedingungen bereits bei Raumtemperatur außerordentlich sorgfältig eingehalten werden, eine Forderung, die sich in der Praxis nur schwer durchführen läßt.

Wenn z. B. Leder zwischen zwei Farbaufträgen auf Durchlaufbügelmaschinen bei höheren Temperaturen zwischengebügelt werden, was für Nappaleder üblich ist, oder die Leder erst nach mehrtägigem Lagern (z. B übers Wochenende) den nachfolgenden Farbauftrag erhalten, dann haftet die obere Farbschicht nicht mehr auf der unteren.

Auch zwischen der Polymerisatgrundierung und Appretur treten Haftschwierigkeiten auf, wenn nämlich die üblicherweise eingesetzten Appreturen auf Collodium- oder Acetobutyratbasis oder auch nichtreaktive PUR-Lacke nicht unmittelbar nach dem letzten Grundierauftrag appliziert werden.

Besonders schwierig lassen sich nach diesem Vemetzungssystem geprägte Leder herstellen, weil die Prägbarkeit der Leder mit dem Vernetzungsgrad sehr schnell stark abnimmt. Die Leder müssen, um überhaupt noch geprägt werden zu können, unmittelbar nach dem Farbauftrag immer im gleichen Stadium der Vernetzung geprägt werden. Da diese Forderungen in einer Lederfabrik nur schwer zu erfüllen sind, ist die Reproduzierbarkeit des Prägeeffektes praktisch nicht gegeben.

Ein weiteres in der Lederzurichtung praktiziertes Reaktiwerfahren beruht auf der Vernetzung von carboxylgruppenhaltigen Polyacrylat-Dispersionen mit Epoxiden vom Typ "Dian" [Glycidylether von 2,2-Bis-(4-hydroxyphenyl)-propan].

Die Vernetzung dauert dabei allerdings länger als drei Wochen. Daher werden viele Echtheiten, die für die Schuhherstellung von Bedeutung sind, zu spät erreicht, z. B. die Heißwasserquellfestigkeit für das Thermosetting-Verfahren, die Beständigkeit gegenüber den Lösungsmitteln der Kleber sowie die Einscherfestigkeit.

Es wurde nun gefunden, daß Deckschichten auf Leder mit besonders guten, für die Lederzurichtung wichtigen Eigenschaften wie Abschluß und Deckung, Narbenwurf und Zügigkeit, Kälteflexibilität, Trocken- und Naßreibechtheiten, Uchtechtheit und Hitzebeständigkeit, insbesondere jedoch sehr guten Trocken- und Naßknickfestigkeiten, sehr guter Haftung zum Leder und Haftung zwischen den einzelnen Farbschichten erhalten werden, wenn man die Behandlung des Leders mit wäßrigen Zubereitungen durchführt, die als Bindemittel wenigstens ein carboxylgruppenhaltiges Polymer und gegebenenfalls Kasein und als Vernetzer eine 1,2-Polyepoxidverbindung sowie Pigmente und weitere Hilfsmittel und Zusatzstoffe enthalten.

Gegenstand der vorliegenden Erfindung sind somit wäßrige Zubereitungen zum Zurichten von Leder und zur Textilbeschichtung auf der Basis eines carboxylgruppenhaltigen Polymeren als Bindemittel und einer 1,2-Polyepoxidverbindung als Vernetzer, die gegebenenfalls übliche Hilfsmittel und Zusatzstoffe enthält, dadurch gekennzeichnet, daß das Bindemittel ein Copolymerisat aus monoolefinisch ungesättigten Monomeren mit einer Säurezahl von 5 - 150 mg KOH/g Substanz und/oder einem Polyurethan mit einer Säurezahl von 5 - 150 mg KOH/g Substanz und daß die 1,2-Polyepoxidverbindung ein Polyglycidyl-triazolidin-3,5-dion mit einem Epoxidwert von 0,2 bis 1,12 ist.

Die wäßrige Zubereitung enthält zusätzlich gegebenenfalls basisch aufgeschlossenes Kasein. Die Carboxylgruppen können als freie Säure oder als Carboxylatgruppen vorliegen. Enthält die Zurichtung basisch aufgeschlossenes Kasein, so enthält das Polymer Carboxylatgruppen. Die in den erfindungsgemäßen wäßrigen Zubereitungen erhaltenen 1,2-Polyepoxide entsprechen bevorzugt der Formel (I), worin
R¹ Wasserstoff oder Methyl, vorzugsweise Wasserstoff,
m die Zahl 0 oder 1 bedeuten, und
R² für den Fall, daß m 0 ist, den Rest

einen einwertigen, unsubstituierten oder substituierten linearen oder verzweigten aliphatischen C₁-C₁₈-, vorzugsweise C₁-C₁₂-, einen einwertigen, unsubstituierten oder substituierten cycloaliphatischen C₅-C₆-, einen einwertigen, unsubstituierten oder substituierten aliphatischaromatischen C₇-C₁₀- oder einen einwertigen, unsubstituierten oder substituierten aromatischen C₆-C₁₀-Rest, und für den Fall, daß m 1 ist, einen zweiwertigen unsubstituierten oder substituierten, linearen oder verzweigten aliphatischen C₂-C₁₈-, vorzugsweise C₂-C₁₂-, einen zweiwertigen unsubstituierten oder substituierten cycloaliphatischen C₅-C₁₂-, einen zweiwertigen unsubstituierten oder substituierten aliphatisch-aromatischen C₇-C₁₀-oder einen zweiwertigen substituierten oder unsubstituierten aromatischen C₆-C₁₂-Rest darstellt, wobei die vorgenannten ein- und zweiwertigen aliphatischen Reste R² durch ein bis drei Sauerstoffatome, die vorgenannten zweiwertigen cycloaliphatischen und zweiwertigen aromatischen Reste durch eine Alkylengruppe mit 1 - 3 C-Atomen oder durch ein Sauerstoffatom unterbrochen sein können.

Als Substituenten an R² kommen in Betracht: C₁-C₄-Alkoxy, CN, N0₂, C₁-C₄-Alkylmercapto, Halogen, vorzugsweise Fluor, Chlor, Brom, und im Falle der cycloaliphatischen und aromatischen Reste auch Cₗ-C₄-Alkyl.

Bevorzugt sind Verbindungen der Formel (I), in denen der Rest R² unsubstituiert ist.

Besonders bevorzugt sind Verbindungen der Formel (I), in denen der Rest R² einen aliphatischen C₁-C₁₂-Rest, der durch 1 bis 3 Sauerstoffatome unterbrochen sein kann, darstellt.

Unter den Verbindungen der Formel (I) mit m = O ist die Verbindung mit R² = und R¹ = Wasserstoff, d.h. das N,N',N"-Triglycidyltriazolidin-3,5-dion ganz besonders bevorzugt.

Die in den erfindungsgemäßen wäßrigen Zubereitungen enthaltenen 1,2-Polyepoxide der Formel (I) können erhalten werden, indem man die bekannten Triazolidin-3,5-dione der Formel (II) worin
m 0 oder 1 ist,
R³ für den Fall, daß m 0 ist, Wasserstoff oder einen gegebenenfalls substituierten, einwertigen aliphatischen C₁-C₁₈-,

cycloaliphatischen Cs-Cs-, aliphatisch-aromatischen C₇-C₁₀- oder aromatischen C₆-C₁₀- Rest und für den Fall, daß m 1 ist, einen zweiwertigen, gegebenenfalls substituierten aliphatischen C₂-C₁₈-, cycloaliphatischen C_{S}-C₁₂-, aliphatisch-aromatischen C₇-Cₗo- oder aromatischen C₆-C₁₂-Rest bedeutet,

mit überschüssigem Epichlorhydrin oder β-Methylepichlorhydrin in Gegenwart eines geeigneten Katalysators, z. B. Triethylamin, in an sich bekannter Weise bei 20 - 200°C zum Triazolidin-3,5-dion-poly-chlorhydrin umsetzt und anschließend mit Chlorwasserstoff abspaltenden Mitteln wie wäßriger Natronlauge bei 20 - 120°C behandelt.

Die Herstellung dieser Polyglycidylverbindungen ist z. B. in US-P-4 283 546 und US-P-4 467 099 näher beschrieben. Die erhaltenen Poly-glycidyl-triazolidin-3,5-dione besitzen Epoxidwerte von 0,2 bis 1,12, Vorzugsweise von 0,6 bis 1,12.

Unter dem Epoxidwert wird die Anzahl an 1,2-Epoxidgruppen verstanden, die in 100 g Substanz enthalten ist. Das Epoxidäquivalent ist definiert als die Grammenge Substanz, in der ein Äquivalent 1,2-Epoxidgruppen enthalten ist. Die Bestimmung erfolgt durch Titration mit Salzsäure, wobei ein Mol 1,2-Epoxidgruppen einem Mol Halogenwasserstoff äquivalent ist.

Die in den erfindungsgemäßen wäßrigen Zubereitungen enthaltenen Polyglycidylverbindungen können sowohl ohne Lösungsmittel wie auch als Lösung und/oder Dispersion eingesetzt werden. Vorzugsweise werden die Polyepoxide abhängig von ihrer Löslichkeit in dem jeweils verwendeten Medium als Lösung oder Dispersion eingesetzt.

Als Lösungsmittel eignen sich hierzu Wasser und mit Wasser mischbare organische Lösungsmittel. Beispielhaft seien genannt: Amide wie Dimethylformamid, Dimethylacetamid, N-Methyl-pyrrolidon, Alkohole wie Methanol, Ethanol, Isopropanol, Ethylenglykolmonomethylether oder -ethylether, Ketone wie Aceton, Diacetonalkohol, Ester wie Glykolacetat oder Glycerinacetat. Bevorzugt werden Dimethylformamid, N-Methylpyrrolidon und Diacetonalkohol verwendet. Selbstverständlich können auch Mischungen von mehreren Polyglycidyl-triazolidin-3,5-dionen bzw. Mischungen eines Polyglycidyl-triazolidin-3,5-dions mit anderen Polyglycidylverbindungen, z. B. Glycidylether aus Bisphenolen, Glycidylester aus Di- oder Polycarbonsäuren, basische Glycidylverbindungen wie N,N-Diglycidylcy- clohexylamin oder N,N-Diglycidylbenzylamin oder heterocyclische Epoxide wie Glycidylhydantoine oder Triglycidylisocyanurat verwendet werden.

Die in den erfindungsgemäßen wäßrigen Zubereitungen enthaltenen carboxylgruppenhaltigen Polymere haben eine Säurezahl von 5 - 150 mg KOH/g Substanz, wobei die mittlere Molmasse 1 000 bis 25 000 beträgt. Die OH-Zahlen liegen vorzugsweise unter 20 insbesondere unter 10.

Die erfindungsgemäß einzusetzenden carboxylgruppenhaltigen Polymere können Copolymerisate, deren eine Monomerkomponente eine a,ß-ethylenisch ungesättigte Carbonsäure ist, oder carboxylgruppenhaltige Polyurethane sein.

Diese carboxylgruppenhaltigen Copolymerisate sollen aus 1 - 25 Gew.-% mindestens einer copolymerisierbaren a,ß-ethylenisch ungesättigten Carbonsäure mit 3 bis 5 C-Atomen und 75 - 99 Gew: % mindestens eines weiteren copolymerisierbaren Monomeren bestehen. Die a,ß-ethylenisch ungesättigten Carbonsäuren können Monocarbonsäuren oder Dicarbonsäuren oder Halbester der Dicarbonsäuren mit 1 bis 12 C-Atomen in der Alkoholkomponente sein.

Als copolymerisierbare Monomere seien beispielhaft genannt:
1) Ester der Acryl- oder Methacrylsäure mit aliphatischen C₁-C₁₂-, cycloaliphatischen C₅-C₆-, araliphatischen C₇-C₈-Monoalkoholen, beispielsweise Methylacrylat, Ethylacrylat, n-Propylacrylat, Isopropylacrylat, n-Butylacrylat, tert.-Butylacrylat, 2-Methylhexylacrylat, 2-Ethylhexylacrylat, Dodecylacrylat und die entsprechenden Methacrylsäureester und Maleinsäurediester; Cyclopentylacrylat, Cyclahexylacrylat oder die entsprechenden Methacrylsäureester und Maleinsäurediester; Benzylacrylat, β-Phenylethylacrylat, entsprechende Methacrylsäureester und Maleinsäurediester;
II) Aromatische Vinylverbindungen, beispielsweise Styrol, a-Methylstyrol, a-Methyl-p-isopropylstyrol, a-Methyl-m-isopropylstyrol, o-, p-Chlorstyrol, o-, p-Bromstyrol, kernsubstituierte Methylstyrole, p-tert.-Butylstyrol oder Mischungen daraus;
III) Vinylester organischer Monocarbonsäuren, wobei die Säurekomponente 2 bis 4 C-Atome enthält, wie beispielsweise Vinylacetat und Vinylpropionat;
IV) Monoolefinisch ungesättigte Halogenkohlenwasserstoffe, wie Vinylchlorid oder Vinylidenchlorid, vorzugsweise Vinylchlorid;
V) Acrylnitril, Methacrylnitril, Acrylamid, Methacrylamid, Methylolacrylamid, Methylolmethacrylamid, Alkoximethylacrylamid und -methacrylamid mit 1 bis 4 C-Atomen in der Alkoxigruppe;
VI) Butadien, Isopren;
VII) Vinylalkylether mit 1 bis 4 C-Atomen in der Alkylgruppe, wie Vinylmethylether, Vinylethylether, Vinylpropyleiher.
VIII) N-Vinyl-Verbindungen, wie N-Vinylpyrrolidon, N-Vinylphthalimid.

### Bevorzugte carboxylgruppenhaltige Copolymerisate bestehen aus polymerisierten Einheiten von

a) 0 - 70 Gew.-%. Butadien, Isopren oder deren Mischungen, vorzugsweise Butadien
b) 0 - 40 Gew.-%. Acrylnitril, Methacrylnitril, Acrylamid, Methacrylamid, Methylolacrylamid, Methylolmethacrylamid oder deren Mischungen, vorzugsweise Acrylnitril und/oder Acrylamid
c) 0 - 60 Gew.-% Styrol, a-Methylstyrol, o-, p-Chlorstyrol, o-, p-Bromstyrol, p-tert.-Butylstyrol oder deren Mischungen, vorzugsweise Styrol
d) 0 - 99 Gew.-% Acrylsäureester mit aliphatischen C₁-Ca-Alkoholresten oder Methacrylsäureester mit aliphatischen C₁-C₈-Alkoholresten oder deren Mischungen, wovon bis zu 7,5 Gew.-% durch mindestens ein Hydroxylgruppen enthaltendes, olefinisches, copolymerisierbares Monomer, wie Hydroxyalkylester der Acryl-, Methacryl-, Malein-, Fumar- oder ltaconsäure mit 2 bis 4 C-Atomen im Alkylrest ersetzt sein können;
e) 0 - 20 Gew.-% Vinylacetat
f) 1 - 25 Gew.-% Acrylsäure, Methacrylsäure, Itaconsäure, Maleinsäure, Fumarsäure, Itaconsäure-, Maleinsäure- und Fumarsäurehalbester mit 1 bis 8 C-Atomen in der Alkoholkomponente oder deren Mischungen, vorzugsweise Acrylsäure und/oder Methacrylsäure und/oder Itaconsäure,

### wobei die Summe der Prozentgehalte von a) bis f) 100 beträgt.

Unter Copolymerisaten werden nicht nur Copolymerisate mit statistischer Verteilung der einpolymerisierten Monomeren oder Blockcopolymerisate verstanden, sondern auch Pfropfcopolymerisate, bei denen auf ein vorgebildetes Homo- oder Copolymerisat Monomere aufgepfropft worden sind. Statistische Copolymerisate sind bevorzugt.

Die Herstellung der erfindungsgemäß zu verwendenden carboxylgruppenhaltigen Copolymerisate erfolgt nach bekannten Verfahren der Substanz-, Lösungs- oder Dispersionspolymerisation, vorzugsweise durch Dispersionspolymerisation. Die bei der Substanz- oder Lösungspolymerisation hergestellten Copolymerisate müssen in einem 2. Schritt in eine Dispersion überführt werden. Zur Herstellung solcher stabiler Dispersionen können anionische, kationische oder nicht-ionische Emulgier- und Dispergiermittel in einer Menge von 0,1 bis 20 Gew.-%, bezogen auf Monomere, verwendet werden. Derartige Verfahren sind beispielsweise in 'Methoden der organischen Chemie", Houben-Weyl, 4. Auflage, Band 14/1, Seiten 24 - 556 (1961) und in DE-OS-2 946 435 beschrieben worden.

Die Polymerisationen können bei Temperaturen von 0°C bis etwa 100°C durchgeführt werden.

Als Initiatoren können beispielsweise Percarbonate, Perester wie tert.-Butylperpivalat, -Peroctoat, Benzoylperoxid, o-Methoxybenzoylperoxid, Dichlorbenzoylperoxid, Azodiisobuttersäuredinitril in Mengen von 0,5 bis 3 Gew.-%, bezogen auf die Monomermenge eingesetzt werden.

Weiterhin können übliche Molekulargewichtsregler wie Thioglykol, Thioglycerin oder tert.-Dodecylmercaptan mitverwendet werden.

Carboxylgruppenhaltige Polyurethane sind ebenfalls bekannt. Die Herstellung dieser Polyurethane bzw. ihrer wäßrigen Dispersionen kann z. B. in der Weise erfolgen, daß man Präpolymere in organischen Lösungsmitteln, wie z. B. Aceton, löst und nach Zugabe und Umsetzung mit carboxylgruppenhaltigen Kettenverlängerungsmitteln in Wasser dispergiert. Da es sich um selbstemulgierende Systeme handelt, werden keine Emulgatoren und nur schwache Scherkräfte benötigt. Nach Abdestillieren des Lösungsmittels bleiben die Polyurethandispersionen zurück.

Als carboxylgruppenhaltige Kettenverlängerungsmittel werden vorzugsweise Hydroxycarbonsäuren und/oder Aminocarbonsäuren verwendet. Dabei muß, insbesondere bei Hydroxycarbonsäuren, darauf geachtet werden, daß keine nennenswerte Reaktion zwischen den Carbonsäuren und dem Isocyanat stattfindet. Dies kann insbesondere durch Verwendung von sterisch gehinderten Hydroxycarbonsäuren, wie z. B. von 2,2-Di(hydroxymethyl)-propionsäure, erreicht werden. Als Kettenverlängerungsmittel geeignet sind z. B. noch Glykolsäure, Milchsäure, Weinsäure, Zitronensäure, Glycin, a- bzw. β-Alanin, Sarkosin, Methionin, 4-Aminobuttersäure, 6-Aminocapronsäure, Glutaminsäure.

Zur Herstellung der Präpolymere werden Isocyanate mit hydroxylgruppenhaltigen Verbindungen wie hydroxylgruppenhaltigen Polyestern, Polyethern oder Polycarbonaten umgesetzt.

Die zur Herstellung der Präpolymere verwendeten Isocyanate sind vorzugsweise die technisch leicht zugänglichen, beispielsweise die aromatischen, cycloaliphatischen, aromatischen Diisocyanate oder deren Gemische wie z. B. Toluylen-2,4-diisocyanat, Toluylen-2,6-diisocyanat, Phenylendiisocyanat, Methylen-bis(4-phenylisocyanat); Hexamethylendiisocyanat, Cyclohexylen-1,4-diisocyanat, Methylen-bis(4-cyclohexyl)-isocyanat, Isophorondiisocyanat.

Die zur Herstellung der Präpolymeren verwendeten hydroxylgruppenhaltigen Polyester können endständig oder an der Hauptkette durch Hydroxylgruppen substituiert sein. Beispiele für solche Polyester sind solche, die durch Umsetzung von Säuren, Estern, Anhydriden oder Säurechloriden mit Glykolen, Polyglykolen und gegebenenfalls geringen Mengen Triolen dargestellt werden. Geeignete Glykole und Polyglykole sind Ethylenglykol, Di-und Triethylenglykol, Propylenglykol, 2,2-Dimethyl-1,3-propandiol. Als Triole sind besonders Glycerin, Trimethylolpropan oder Trimethylolethan geeignet. Diese Polyole werden umgesetzt mit aliphatischen, cycloaliphatischen oder aromatischen Dicarbonsäuren oder deren Derivaten wie Phthal-, Malein-, Bernstein-, Adipin-, Kork-, Sebacin- und Hexahydrophthalsäure.

Die zur Herstellung der Präpolymere verwendeten hydroxylgruppenhaltigen Polyether sind vorzugsweise solche, die durch Umsetzung von aliphatischen Di- oder Triolen, wie beispielsweise Ethylenglykol, Propylenglykol, Glycerin der Trimethylolpropan, oder durch Umsetzung von Bisphenolen, wie beispielsweise Bisphenol A oder Hydrochinon mit Ethylenoxid oder Propylenoxid hergestellt werden.

Die Herstellung dieser Polyurethane bzw. ihrer wäßrigen Dispersionen ist unter anderem in folgenden Druckschriften beschrieben: DAS 1 237 306, US-P 3 479 310, GB 1 076 688.

Die erfindungsgemäß einzusetzenden carboxylgruppenhaltigen Polymeren haben vorzugsweise eine Säurezahl von 10 - 100 mg KOH/g Substanz, insbesondere von 10 bis 50 mg KOH/g Substanz.

Geringere Säurezahlen innerhalb des angegebenen Bereiches ergeben eine verringerte Reaktivität, was eine durchaus erwünschte Verlangsamung der Vernetzungsreaktion zur Folge haben kann und umgekehrt.

Zur Herstellung der erfindungsgemäßen Zubereitungen werden die in Wasser dispergierbaren Polymere vorzugsweise in Form ihrer wäßrigen Dispersionen eingesetzt, wobei die Carboxylgruppen vorteilhafterweise mit Aminen wie Triethylamin, Triethanolamin, Dimethylethanolamin oder mit Ammoniak neutralisiert sein sollen.

Unter dem zur Herstellung der erfindungsgemäßen Zubereitungen gegebenenfalls zu verwendenden Kasein ist das handelsübliche, basisch aufgeschlossene, d.h. wasserlöslich gemachte Kasein zu verstehen. Die Herstellung des aufgeschlossenen Kaseins ist z. B. in "W. Graßmann, Handbuch der Gerbereichemie und Lederfabrikation 1/1. Teil", 2. Auflage (1961), S. 724 ff., beschrieben. Bei der Verwendung von basisch aufgeschlossenem Kasein ist zu beachten, daß die Carboxylgruppen enthaltenden Polymere mit Aminen neutralisiert sind. Die Kaseinlösungen können die üblichen Kasein-Weichmacher wie Glykole, Polyole, Polyetherglykole enthalten.

Die carboxylgruppenhaltigen Polymere und die Polyglycidyftriazolidin-3,5-dione werden in solchen Mengenverhaltnissen eingesetzt, daß auf eine Carboxylgruppe 0,5 bis 1,5, vorzugsweise 0,9 bis 1,1 Epoxidgruppen entfallen.

Die erforderliche Härtermenge ist stark von der Art der Polymerdispersion abhängig. Ein Butadienbinder benötigt beispielsweise deutlich mehr Vernetzer als ein Acrylatbinder, ein stark saurer Binder (z. B. Itaconsäure) mit höherem Gehalt an Carbonsäuregruppen weniger als ein schwach saurer Binder (z. B. Methacrylsäure) mit geringerem Gehalt an Carbonsäuregruppen.

In den erfindungsgemäßen Zubereitungen können zur'Beschleunigung der Vernetzungsreaktion Katalysatoren, wie sie aus der Reaktion von Epoxiden mit Carbonsäuren bekannt sind, verwendet werden. Geeignete Katalysatoren sind tertiäre Amine, z. B. Triethylamin, quaternäre Ammoniumsalze, z. B. Tetraethylammoniumchlorid, Sulfide bzw. Suffoniumsalze. Da jedoch in der Regel die Carboxylgruppen mit Aminen neutralisiert sind, kann zur Vernetzungsreaktion auf einen zusätzlichen Katalysator verzichtet werden, so daß die Vernetzung auf der Lederoberfläche oder auf der Textiloberfläche vorzugsweise nicht katalysiert wird.

Den erfindungsgemäßen Zubereitungen können anorganische oder organische Pigmente in ihren gewöhnlich wirksamen Anteilen bis zu 150 Gew.-%, bezogen auf Bindemittel, zugesetzt werden. An Pigmenten seien beispielhaft genannt: Titandioxid, Eisenoxide, Ruß, Chromoxid, Phthalocyanin- und Azopigmente.

Die erfindungsgemäßen Zubereitungen können weitere Hilfsmittel und Zusatzstoffe wie Verdickungsmittel enthalten, z. B. solche auf Cellulosebasis wie Carboxmethylcellulose, Polyvinylalkohol oder Poly-N-vinylpyrrolidon.

Das erfindungsgemäße Verfahren ist sowohl für Ledergrundierungen und -appreturen als auch für die Textilbeschichtung geeignet. Bei den Grundierungsaufträgen werden zusätzlich handelsübliche Deckfarbenpasten verwendet.

Die Verarbeitung kann auf vollnarbigen, geschliffenen und auf Spaltledern oder Lederfasermaterialien jeder Art erfolgen. Die Zurichtungen werden unter Verwendung der erfindungsgemäßen Copolymerisate, des Vernetzers, des Kaseins, Pigmentzubereitungen der obengenannten Art sowie weiteren Zusätzen in an sich bekannter Weise auf die Leder aufgebracht. Das Aufbringen der Zurichtungen kann durch Gieß-, Druck-, Rakel-, Streich-, Spritz-, Bürst- oder Plüschprozesse vorgenommen werden. Der Mengenbedarf hängt von der Art und Vorbehandlung der Leder ab und läßt sich durch Vorversuche leicht ermitteln.

Die Grundierung wird in einem oder mehreren Aufträgen durchgeführt. Durch Zwischenbügeln oder Narbenprägen bei 70 bis 110°C wird ein gutes Verschmelzen und dadurch ein guter Abschluß der Grundierung erreicht. Anschließend können weitere Deckfarbenaufträge erfolgen.

Die Viskosität der Farbflotten kann beliebig eingestellt werden, je nach Lederart und Auftragstechnik. Vollnarbige Leder, die nur dünn beschichtet werden sollen, werden mittels Luftpistolen mit niedrigviskosen Flotten grundiert, während für stark geschliffene Leder und Spaltleder die Viskosität der Farbansätze wegen der besseren Füllwirkung mit Verdickungsmitteln angehoben wird. Der Farbauftrag für diese Leder erfolgt mittels Airless-Pistolen, Druck- oder Gießmaschinen.

Als Schlußappretur auf die erfindungsgemäße indungsgemäß zugerichteten Leder eignen sich Polyurethanein-und -zweikomponentenlacke, Acetobutyratlacke, Collodiumlacke bzw. Collodiumlackemulsionen vom ÖI-in-Wasser-und Wasser-in-ÖI-Typ.

Als Schlußappretur können auch erfindungsgemäße indungsgemäße wäßrige Polyacrylat- oder Polyurethan- Dispersionen, gegebenenfalls zusammen mit Kaseinlösungen und erfindungsgemäße indungsgemäßen Vernetzern durch Spritz-, Druck- und Gießprozesse aufgetragen werden.

Die Vorteile des erfindungsgemäßen Zurichtverfahrens lassen sich wie folgt zusammenfassen:

Die Vernetzungsreaktion verläuft langsamer als die Vernetzung carboxylierter Polymere mit zweiwertigen Metalloxiden, z. B. Zinkoxid, sowie mit Aziridinderivaten, aber deutlich schneller als die Reaktion mit Epoxiden von Typ "Dian". Die Vernetzung ist, je nach Polymertyp, Menge und Art der einpolymerisierten Säuren und eingesetzter Vernetzermenge, nach 5 bis 15 Tagen abgeschlossen. Durch diese günstige Vernetzungsdauer wird im Gegensatz zu dem im EP- 29 170 beschriebenen Verfahren eine gute Haftung der Zurichtschicht nicht nur auf Spalt- und geschliffenen Ledern erreicht, sondern auch auf vollnarbigen und mit Acrylatbindern imprägnierten Schleifboxledern.

Ebenfalls resultiert eine ausgezeichnete Schichtenhaftung auch nach heißem Zwischenbügeln und/oder Lagern der Leder über mehrere Tage. Auch zwischen Grundierung und Appretur treten im Gegensatz zur Vernetzung mit Aziridinverbindungen keine Haftschwierigkeiten auf, wenn als Appreturen Lacke auf Collodium- oder Acetobutyratbasis oder nichtreaktive PUR-Lacke appliziert werden.

Anwendungstechnisch ist ferner wichtig, daß die Gefahr einer Übervernetzung wie bei der Vernetzung mit Aziridinderivaten durch fehlerhafte Dosierung des Vernetzers weit weniger gegeben ist und daß, wenn die Vernetzungsreaktion abgeschlossen ist, kein Nachhärten, kein Vergröbern des Narbenwurfs und keine Filmversprödung auftreten.

Die Kältefestigkeit der Zurichtung, die Lichtechtheit und die Filmtransparenz werden durch die Vernetzung nicht negativ beeinflußt. Die Trocken- und Naßknickfestigkeit, die Trocken-, Naß- und Durchreibfestigkeit sowie die Lösungsmittelieständigkeit erreichen sehr gute Werte, wie sie nach anderen Verfahren aus wäßrigen Systemen nicht erreichbar sind. Bemerkenswert ist auch, daß die bekannte unerwünschte Hydrophilie von Acrylatbindem durch die Vernetzung deutlich verringert wird.

Da sehr unterschiedliche carboxylgruppenhaltige Polymere - Polybutadiene, Polyacrylate, PUR-Dispersionen - allein oder in Mischungen miteinander oder mit Kasein als Bindemittel für das erfindungsgemäße indungsgemäße Verfahren eingesetzt werden können, ist die Anwendung des Verfahrens außerordentlich vielseitig. Mit diesem Verfahren lassen sich die verschiedensten Lederarten mit den höchsten Ansprüchen hinsichtlich Aspekt und Echtheiten zurichten.

So wählt man für die Zurichtung von farbigen und schwarzen Spaltledern zweckmäßig stark füllende synthetische Kautschuklatices, die vollständig oder nur teilweise auspolymerisiert sein können, für weiße und pastellfarbene Spaltleder, die für Schuhoberleder gedacht sind, Acrylat- und/oder PUR-Dispersionen, die lichtecht und noch bei 160°C vergilbungsbeständig sind. Da im Vergleich zu dem im EP- 29 170 beschriebenen Verfahren deutlich bessere Trocken- und Naßknickfestigkeiten resultieren, können zur Verbesserung der Prägbarkeit und zur Trockenstellung der Zurichtschicht - um ein Kleben der Leder beim Bügeln und im Stapel zu verhindern - sowie zur Griffverbesserung Kasein und preiswerte Füllstoffe wie Talkum, Kaolin, Kreide, Kieselerde, in höheren Anteilen zugesetzt werden. Die Prägbarkeit der beschichteten Leder ist auch nach mehrtägiger Lagerung der Leder nach dem letzten Farbauftrag noch unverändert gut. Feine Prägungen drücken sich, wenn die Leder heiß gestapelt werden, im Gegensatz zu dem in EP- 29 170 beschriebenen Verfahren nicht wieder heraus.

Einen besonderen Vorteil bietet das erfindungsgemäße Verfahren für die Zurichtung von vollnarbigen und schwach geschliffenen Ledern, die nicht beschichtet erscheinen sollen, z. B. Möbel- und Bekleidungsnappa. Die erfindungsgemäße Vernetzung bewirkt, daß der Binderfilm für größere Anteile an Pigment, Mattierungs- und Griffmittel ohne einschneidende Verluste in den Echtheiten "tragfähig" wird. Das bedeutet, daß mit pigmentreichen, binderarmen Farbansätzen Fehler mit dünneren Deckschichten abgedeckt werden können, wodurch der elegante Narbenwurf der dünner beschichteten Lederoberfläche erhalten bleibt und auch die Zurichtung nicht plastikartig wirkt. Mit wenigeren Arbeitsgängen wie üblich können Leder zugerichtet werden, die trotz starker Deckung sehr natürlich und nicht beschichtet erscheinen.

Die folgenden Beispiele erläutern das erfindungsgemäße Verfahren. Die angegebenen Teile und Prozentwerte beziehen sich stets auf das Gewicht.

### Beispiel 1

Für die Zurichtung von vegetabilisch nachgegerbten Spaltledern oder geschliffenen Vachetten werden 100 g einer Farbpaste (wäßrige Dispersion mit 55 Gew.-% Eisenoxidpigment, 5 Gew.-% Bindemittel auf Basis Butylacrylat-, Methylmethacrylat-, N-Vinylpyrrolidon-, Acrylsäure-, Vinylacetat-Copolymer, mit NH₃ auf pH 9 - 9,5 gestellt) mit 250 g einer handelsüblichen 13,5 %-igen wäßrigen ammoniakalischen Kaseintösung, 100 g Wasser und 25 g einer üblichen 60 %- igen wäßrigen Erdnußölemulsion verrührt. Zu diesem Gemisch werden 500 g des nachfolgend beschriebenen Kautschuklatex zugesetzt und anschließend zum Vernetzen 25 g einer 50 Gew.-%-igen Dispersion von feingepulvertem 1,2,4-Triglycidyl-triazolidin-3,5-dion in Diacetonalkohol. Zum Schluß wird die Farbflotte mit einem geeigneten Verdickungsmittel auf eine Viskosität eingestellt, die einer Auslaufzeit von 18 - 30 s aus einem Fordbecher mit einer 4-mm-Düse entspricht.

Die zu behandelnden Spaltleder oder geschliffenen Vachetten erhalten 1 bis 2 Aufträge mittels Bürste, Plüschbrett, Airlesspistole, Spritz-, Druck- oder Gießmaschine. Die Auftragsmenge beträgt insgesamt 150 - 300 g/m²

Nach dem Trocknen werden die Leder bei 100°C und 300 bar mit 2 bis 5 s Verzögerung gebügelt oder narbengeprägt. Danach erfolgt der obere Deckfarbenauftrag mit gleicher Flotte (Auftrag ca. 100 - 200 g/m²). Als Abschluß wird ein üblicher Collodiumlack als Appretur durch Gießauftrag appliziert.

Die erhaltene Zurichtung zeigt hervorragende Werte für die Haß- und Trockenknickfestigkeiten, gute Haftung zum Leder, gute Wasserquellfestigkeit, sowie sine sehr gute Prägbarkeit. Selbst sehr feine Prägungen drücken sich beim Stapeln der heißen Leder nicht wieder heraus.

Der Kautschuklatex wurde folgendermaßen hergestellt: In einem 40-I-Autoklaven aus rostfreiem Stahl mit Kreuzbalkenrührer wird eine Mischung aus 18 000 g Wasser, 5 000 g Butadien-(1,3), 3 000 g Acrylnitril, 1 700 g Styrol, 333 g 90 %-iger Methacrylsäure und 50 g tert.- Dodecylmercaptan in Gegenwart von 200 g eines Natriumsulfonats eines Gemisches langkettiger Paraffinkohlenwasserstoffe mit einer mittleren Kettenlänge von 15 Kohlenstoffatomen als Emulgator und 5 g 70 %-igem tert.- Butylhydroperoxid und 2,5 g Natriumformaldehydsulfoxy-latdihydrat als Redoxinitiatorsystem bei 35°C polymerisiert, bis eine Feststoffkonzentration von 20 % erreicht ist. Anschließend drückt man eine Lösung von 100 g eines Umsetzungsproduktes von Isononylphenol mit 20 Mol Ethylenoxid und 2,5 g Natriumformaldehydsulfoxylat-dihydrat in 500 g Wasser zu und polymerisiert bei 35°C weiter. Nach Erreichen einer Feststoffkonzentration von etwa 31 Gew.-% (ca. 86 % Umsatz) wird die Polymerisation mit einer Lösung von 200 g 25 %. Gew.-%-igem Diethylhydroxylamin in 200 g Wasser abgestoppt. Der erhaltene Latex wird von restlichen Monomeren befreit und besitzt eine Feststoffkonzentration von 31 %. Die Säurezahl des Binders beträgt 19,5 mg KOH/g Feststoff.

### Beispiel 2

Für die Zurichtung von synthetisch nachgegerbten weißen Spaltledern oder geschliffenen Vachetten werden 150 g einer weißen Pigmentpaste (wäßrige Dispersion mit 65 Gew.-% Titandioxidpigment, 5 Gew.-% Bindemittel auf der Basis eines Ethylacrylat-, Methylmethacrylat-, N-Vinylpyrrolidon-, Acrylsäure-, Vinylacetat-Copolymerem, mit NH₃ auf pH 9 - 9,5 gestellt) mit 250 g Wasser, 10 g 25 %-igem Ammoniakwasser und 25 g einer üblichen 60 %-igen Erdnußölemulsion verrührt. Zu diesem Gemisch werden 170 g eines 40 Gew.-%-igen carboxylierten Polyacrylatbinders mit der Filmhärte °Shore A 25 und der Säurezahl 24,2 (40 Gew.-% Butylacrylat, 43,5 Gew.-% Ethylacrylat, 10 Gew.-% Acrylnitril, 2 Gew.-% Acrylamid, 2 Gew.-% Acrylsäure, 2 Gew.-% Itaconsäure und 0,5 Gew.-% N-Methylolacrylamid) und 330 g einer 40 Gew.-%-igen carboxylgruppenhaltigen aliphatischen Polyurethanester-Dispersion mit der Filmhärte °Shore A 60 und der Säurezahl 36,8 (aus einem Polyester aus Hexandiol, Dimethylolpropionsäure und Adipinsäure, umgesetzt mit Dicyclohexyimethandiisocyanat und vernetzt mit Diethylentriamin, enthält 8,8 % Dimethylolpropionsäure bezogen auf Feststoff) und als Gegenion Triethylammonium eingerührt und anschließend zum Vernetzen 15 g einer 50 Gew.-%-igen Lösung von 1,2,4-Triglycidyl-triazolidin-3,5-dion in N,N-Dimethyiformamid. Zum Schluß wird die Farbflotte mit einem geeigneten Verdickungsmittel auf eine Viskosität gestellt, die einer Auslaufzeit von 18 bis 30 s aus einem Fordbecher mit einer 4 mm-Düse entspricht.

Die Zurichtung erfolgt wie im Beispiel 1 beschrieben, jedoch wird als Appretur anstelle eines Collodiumlackes ein weißpigmentierter Lack auf Acetobutyrat-Basis durch Spritzen aufgebracht.

Die anwendungstechnischen Eigenschaften der Zurichtung entsprechen den im allgemeinen Teil beschriebenen vorteilhaften Eigenschaften. Die Zurichtung ist lichtecht und auch noch bei 160°C vergilbungsbeständig.

### Beispiel 3

100 g einer Rußpaste (wäßrige Dispersion mit 16 Gew.-% Ruß und 20 Gew.-% eines Bindemittels auf dar Basis eines Isopropylacrylat-, Methylmethacrylat-, N-Vinylpyrrolidon-, Acrylsäure-, Vinylacetat-Copolymeren, mit Aminoethanol auf pH 10 - 10,5 eingestellt) werden mit 60 g einer ammonikalischen 13,5 Gew.-%-igen Kaseinlösung und mit 30 g einer Mattierungspaste mit 30 Gew.-% gefällter Kieselsäure und 5 Gew.-% des Binders der Farbpaste nach Beispiel 1 intensiv verrührt und dann mit 400 g Wasser verdünnt.

Anschließend werden 250 g einer 40 Gew.-%igen, wäßrigen Dispersion eines Copolymerisates auf Acrylatbasis mit der Filmhärte °Shore A 45 und der Säurezahl 24,2 (71 Gew.-% Butylacrylat, 23 Gew.-% Acrylnitril, 1,5 Gew.-% Acrylamid, 0,5 Gew.-% N-Methylolacrylamid, 2 Gew.-% Acrylsäure und 2 Gew.-% ltaconcsäure) und 150 g einer 35 Gew.-%-igen, wäßrigen Dispersion eines Copolymerisates auf Butadienbasis mit der Filmhärte °Shore A 63 und der Säurezahl 25,9 (45 Gew.-% Butadien, 16 Gew.-% Styrol, 28 Gew.-% Acrylnitril, 6 Gew.-% Methacrylamid, 2 Gew.-% Methacrylsäure und 3 Gew.-% Itaconsäure) zugesetzt. Zum Schluß werden zur Vernetzung 10 g einer 50 Gew.-%igen Lösung von 1,2,4-Triglycidyl-triazolidin-3,5-dion in N-Methylpyrrolidon eingerührt. Nach intensiver Durchmischung erhält man eine stark deckende schwarze Binder-Farbe, die besonders gut für die Zurichtung von geschliffenen Ledern geeignet ist. Erfolgt der Farbauftrag mit der Luftspritzpistole, wird die Farbe in vorliegender Form verwendet; will man durch Plüschen die Farbe auftragen, wird die Farbflotte vorher mit Wasser im Verhältnis 2 : 1 verdünnt, soll der Farbauftrag mit der Gießmaschine oder der Airlesspistole erfolgen, wird die Flotte mit einem geeigneten Verdickungsmittel auf eine Viskosität gestellt, die einer Auslaufzeit von 16 bis 28 s aus einem Fordbecher mit einer 4 mm-Düse entspricht.

Die erhaltene Zurichtung besitzt neben einem guten Aspekt sehr gute Trocken-und Naßknickfestigkeiten sowie eine gute Schichtenhaftung und Wasserquellfestigkeit.

### Beispiel 4

Beispiel 1 wird mit der Maßgabe wiederholt, daß als Vernetzer 30 g einer 50 Gew.-%-igen Lösung von 1,2-Diglycidyl-4- methyftriazolidin-3,5-dion in Dimethylacetamid eingesetzt werden. Die erhaltene Zurichtung besitzt vergleichbar gute Eigenschaften wie die in Beispiel 1 beschriebene.

### Beispiel 5

Beispiel 2 wird mit der Maßgabe wiederholt, daß als Vernetzer 25 g einer 50 G₃w.-%-igen Lösung von 1,4-Butan-bis- oxipropyl-3-diyl-4,4'-bis-[(1,2-diglycidyl)-triazolidin-3,5-dion] in Ethylglykol eingesetzt werden. Die erhaltene Zurichtung besitzt gleich gute Eigenschaften wie die in Beispiel 2 beschriebene.

## Patentansprüche

1. Wäßrige Zubereitungen zum Zurichten von Leder und zur Textilbeschichtung auf der Basis eines carboxylgruppenhaltigen Polymeren als Bindemittel und einer 1,2-Polyepoxidverbindung als Vernetzer, die gegebenenfalls übliche Hilfsmittel und Zusatzstoffe enthält, dadurch gekennzeichnet, daß das Bindemittel ein Copolymerisat aus monoolefinisch ungesättigten Monomeren mit einer Säurezahl von 5 bis 150 mg KOH/g Substanz und/oder ein Polyurethan mit einer Säurezahl von 5 bis 150 mg KOH/g Substanz und gegebenenfalls basisch aufgeschlossenem Kasein und die 1,2-Polyepoxidverbindung ein Polyglycidyl-triazolidin-3,5-dion mit einem Epoxidwert von 0,2 bis 1,12 ist.

2. Wäßrige Zubereitungen gemäß Anspruch 1, dadurch gekennzeichnet, daß das Copolymerisat aus polymerisierten Einheiten von
a) 0 - 70 Gew.-% Butadien, Isopren oder deren Mischungen,
b) 0 - 40 Gew.-% Acrylnitril, Methacrylnitril, Acrylamid, Methacrylamid, Methylolacrylamid, Methylolmethacrylamid oder deren Mischungen,
c) 0 - 60 Gew.-% Styrol, a-Methylstyrol, o-, p-Chlor-styrol, o-, p-Bromstyrol, p-tert.-Butylstyrol oder deren Mischungen,
d) 0 - 99 Gew.-% Acrylsäureester mit aliphatischen C₁-Cₐ-Alkoholresten oder Methacrylsäureester mit aliphatischen C₁-Ca-Alkoholresten oder deren Mischungen
e) 0 - 20 Gew.-% Vinylacetat
f) 1 - 25 Gew.-% Acrylsäure, Methacrylsäure, Itaconsäure, Maleinsäure, Fumarsäure, Itaconsäure-, Maleinsäure- und Fumarsäurehalbester mit 1 bis 8 C-Atomen in der Alkoholkomponente oder deren Mischungen,
besteht, wobei die Summe der Prozentgehalte von a) bis f) 100 beträgt.

3. Wäßrige Zubereitungen gemäß Anspruch 1, dadurch gekennzeichnet, daß das carboxylgruppen-haftige Polymer aus einer wäßrigen Polyurethan-Dispersion besteht, wobei die Polyurethan-Dispersion in einem organischen Lösungsmittel aus Präpolymeren und Carboxylgruppen-haltigen Kettenverlängerungsmitteln hergestellt und dann in Wasser dispergiert wird.

4. Wäßrige ZUbereitungen gemäß Anspruch 1, dadurch gekennzeichnet, daß der Vernetzer aus Polyglycidyltriazolidin-3,5-dionen der allgemeinen Formel (I) worin
R¹ Wasserstoff oder Methyl,
m die Zahl 0 oder 1
R² für den Fall, daß m 0 ist, den Rest oder einen einwertigen, aliphatischen C₁-C₁₈-, einen einwertigen, cycloaliphatischen C₅-C₆-, einen einwertigen aliphatisch- aromatischen C₇-C₁₀- oder einen einwertigen aromatischen C₆-C₁₀-Rest darstellen, und R² für den Fall, daß m 1 ist, einen zweiwertigen aliphatischen C₂-C₁₈-, einen zweiwertigen cycloaliphatischen C₅-C₁₂-, einen zweiwertigen aliphatisch-aromatischen C₇-C₁₀- oder einen zweiwertigen aromatischen C₆-C₁₂-Rest darstellt.

5. Wäßrige Zubereitungen gemäß Ansprüchen 1 bis 4, dadurch gekennzeichnet, daß der Vernetzer aus polyglycidylverbindungen der Formel (I), worin m O und bedeuten, besteht.

6. Verfahren zum Beschichten von Leder oder Textilien, dadurch gekennzeichnet, daß man wäßrige ZubereitungE gemäß Ansprüchen 1 bis 5 bei Raumtemperatur auf die Substrate aufbringt und bei 25 bis 90°C vernetzt.

7. Leder und Textilien, dadurch gekennzeichnet, daß sie nach dem Verfahren gemäß Anspruch 6 beschichtet sind.

## Claims

1. Aqueous preparation for the finishing of leather and for textile coating based on a carboxyl-containing polymer as binder and a 1,2-polyepoxy compound as crosslinking agent, which may contain customary auxiliaries and additives, characterized in that the binder is a copolymer of monoolefinically unsaturated monomers having an acid number of 5 to 150 mg of KOH/g of substance and/or a polyurethane having an acid number of 5 to 150 mg of KOH/g of substance and, if desired, base-digested casein and that the 1, 2-polyepoxy compound is a polyglycidyl triazolidine-3,5-dion having an epoxy number of 0.2 to 1.12.

2. Aqueous preparation according to claim 1, characterized in that the copolymer comprises polymerised units of
a) 0 - 70 % by weight of butadiene, isoprene or mixtures thereof,
b) 0 - 40 % by weight of acrylonitrile, methacrylonitrile, acrylamide, methacrylamide, methylol acrylamide, methylol methacrylamide or mixtures thereof,
c) 0 - 60 % by weight of styrene, a-methylstyrene, o-, p-chlorostyrene, o-, p-bromostyrene, p-tert.-butylstyrene or mixtures thereof,
d) 0 - 99 % by weight of acrylic ester containing aliphatic C₁-C₈-alcohol radicals or methacrylic ester containing aliphatic C₁-Cₛ-alcohol radicals or mixtures thereof,
e) 0 - 20 % by weight of vinyl acetate,
f) 1 - 25 % by weight of acrylic acid, methacrylic acid, itaconic acid, maleic acid, fumaric acid, itaconic, maleic and fumaric monoesters having 1 to 8 C atoms in the alcohol component or mixtures thereof,
the sum of the percentages of a) to f) amounting to 100.

3. Aqueous preparation according to Claim 1, characterized in that the carboxyl-containing polymer comprises an aqueous polyurethane dispersion, the polyurethane dispersion being prepared in an organic solvent from prepolymers and carboxyl-containing chain-lengthening agents and then being dispersed in water.

4. Aqueous preparation according to Claim 1, characterized in that the crosslinking agent comprises polyglycidyl triazo- lidine-3,5-diones of the general formula (I) in which
R is hydrogen or methyl,
m is the number 0 or 1,
R², in the case that m is 0, represents the radical or a monovalent, aliphatic C₁-C₁₈, a monovalent, cycloaliphatic C₅-Ce, a monovalent aliphatic-aromatic C₇-Cₗo or a monovalent aromatic C₆-C₁₂ radical, and R², in the case that m is 1, represents a divalent aliphatic C₂-Cₗ₈, a divalent cycloaliphatic C₅-C₁₂, a divalent aliphatic-aromatic C₇-C₁₀ or a divalent aromatic C₆-C₁₂ radical.

5. Aqueous preparation according to Claims 1 to 4, characterized in that the crosslinking agent comprises polyglycidyl compounds of the formula (I) in which m is 0 and _{R}² denotes

6. Process for the coating of leather or textiles, characterized in that aqueous preparations according to Claims 1 tc are applied at room temperature to the substrates and crosslinked at 25 to 90°C.

7. Leather and textiles, characterized in that they have been coated by the process according to claim 6.

## Revendications

1. Préparations aqueuses destinées au finissage du cuir et à l'enduction de matières textiles, à base d'un polymère porteur de groupes carboxyle comme liant et d'un composé du type 1,2-polyépoxyde comme agent de réticulation, qui contiennent, le cas échéant, des adjuvants et des additifs classiques, caractérisées en ce que le liant est un copolymérisat de monomères à non-saturation monooléfinique ayant un indice d'acide de 5 à 150 mg de KOH/g de substance et/ou un polyuréthanne ayant un indice d'acide de 5 à 150 mg de KOH/g de substance et, le cas échéant, de la caséine ayant subi une attaque basique, et le composé du type 1,2-polyépoxyde est une polyglycidyl-triazolidine-3,5-dione ayant un indice d'époxyde de 0,2 à 1,12.

2. Préparations aqueuses suivant la revendication 1, caractérisées en ce que le copolymérisat est constitué de motifs polymérisés de
a) 0 à 70 % en poids de butadiène, d'isoprène ou de leurs mélanges,
b) 0 à 40 % en poids d'acrylonitrile, de méthacrylonitrile, d'acrylamide, de méthacrylamide, de méthylolacrylamide, de méthylolméthacrylamide ou de leurs mélanges,
c) 0 à 60 % en poids de styrène, d'améthylstyrène, de o-, p-chlorostyrène, de o-, p-bromostyrène, de p-tertio-butyl- styrène ou de leurs mélanges,
d) 0 - 99 % en poids d'un ester d'acide acrylique avec des restes d'alcools aliphatiques en Ci à C₈ ou d'esters d'acide méthacrylique avec des restes d'alcools aliphatiques en C₁ à C₈ ou leurs mélanges,
e) 0 - 20 % en poids d'acétate de vinyle,
f) 1-25 % en poids d'acide acrylique, d'acide méthacrylique, d'acide itaconique, d'acide maléique, d'acide fumarique, de demi-ester d'acide itaconique, d'acide maléique et d'acide fumarique avec 1 à 8 atomes de carbone dans le composant alcool, ou leurs mélanges,
la somme des pourcentages de a) à f) étant égale à 100.

3. Préparations aqueuses suivant la revendication 1, caractérisées en ce que le polymère contenant des groupes carboxyle est constitué d'une dispersion aqueuse de polyuréthanne, la dispersion de polyuréthanne étant préparée dans un solvant organique formé de prépolymères et d'agents d'allongement de chaîne contenant des groupes carboxyle, puis dispersée dans l'eau.

4. Préparations aqueuses suivant la revendication 1, caractérisées en ce que l'agent de réticulation est préparé à partir de polyglycidyl-triazolidine-3,5-diones de formule générale (I) dans laquelle
R¹ est l'hydrogène ou le groupe méthyle,
m a la valeur 0 ou 1
R², au cas où m est égal à 0, représente le reste ou un reste aliphatique monovalent en C₁ à C₁₈, un reste cycloaliphatique monovalent en Cₛ ou C₆, un reste aliphato-aromatique monovalent en C₇ à C₁₀ ou un reste aromatique monovalent en C₆ à C₁₀, et
R², au cas où m est égal à 1, représente un reste aliphatique divalent en C₂ à C₁₈, un reste cycloaliphatique divalent en
C₅ à C₁₂, un reste aliphato-aromatique divalent en C₇ à C₁₀ ou un reste aromatique divalent en C₆ à C₁₂.

5. Préparations aqueuses suivant les revendications 1 à 4, caractérisées en ce que l'agent de réticulation est constitué de composés polyglycidyliques de formule (1), dans laquelle m est égal à 0 et R² est un groupe

6. Procédé d'enduction de cuir ou de matières textiles, caractérisé en ce qu'on applique des préparations aqueuses suivant les revendications 1 à 5 sur les substrats à la température ambiante et on les réticule à 25 - 90°C.

7. Cuirs et matières textiles, caractérisés en ce qu'ils sont enduits par le procédé selon la revendication 6.
